# FASCICULE DE BREVET EUROPEEN

(11) **EP 3 938 575 B1**
(45) Date de publication et mention de la délivrance du brevet: **05.07.2023**
(21) Numéro de dépôt: 20709236.2
(22) Date de dépôt: 13.03.2020
(51) Int. Cl.: D21H 17/37, D21H 17/24, D21H 17/66, D21H 17/00, D21H 21/18

(54) **AUGMENTATION DE LA RESISTANCE DU PAPIER PAR TRAITEMENT DE SURFACE**
ERHÖHTE PAPIERFESTIGKEIT DURCH OBERFLÄCHENBEHANDLUNG
INCREASED PAPER STRENGTH BY SURFACE TREATMENT

(30) Priorité: 14.03.2019 FR 1902634
(43) Date de publication de la demande: 19.01.2022
(73) Titulaire: S.P.C.M. SA, 42160 Andrézieux Bouthéon (FR)
(72) Inventeur: FAUCHER, Gatien, 42160 ANDREZIEUX (FR); FOUGEROUSE, Damien, 42160 ANDREZIEUX (FR); HUND, René, 42160 ANDREZIEUX (FR)
(74) Mandataire: Lavoix
(86) Numéro de dépôt international: PCT/EP2020/056774
(87) Numéro de publication internationale: WO 2020/182977

(56) Documents cités:
- WO-A1-03/087472
- US-A1- 2001 051 687
- US-A1- 2011 091 733

## Description

### DOMAINE DE L'INVENTION

L'invention concerne un procédé de traitement de surface du papier pour améliorer sa résistance mécanique.

### ETAT ANTERIEUR DE LA TECHNIQUE

Dans le cas de papiers et/ou cartons obtenus en superposant les couches de papier, il est important d'avoir une force adhésive entre les couches pour améliorer la cohésion du papier dans son épaisseur. Autrefois, des amidons tels que l'amidon de maïs, l'amidon de blé, l'amidon de pomme de terre ou les amidons modifiés chimiquement étaient utilisés en tant qu'agents renforçant la liaison des couches. La pratique était de déposer/pulvériser la suspension d'amidon sur le papier humide, puis de favoriser la gélatinisation de l'amidon pendant le processus de séchage pour améliorer la force adhésive.

Une baisse des performances mécaniques du papier est toutefois observée lorsque le profil de sécherie est trop violent car cela engendre une élimination rapide de l'eau du slurry d'amidon déposé en surface du papier.

En effet, les grains d'amidon ont besoin de haute température, d'eau et de temps pour « éclater/exploser » et donc pour que l'amidon gélatinise. C'est l'amidon gélatinisé qui apporte les propriétés mécaniques. Si l'eau du slurry déposé en surface est éliminée trop rapidement par un profil de sécherie trop violent, ou par une absorption d'eau au sein du papier trop rapide, les grains sèchent en l'état, sans gélatiniser, donc sans apporter de performances.

Plus récemment, un agent de résistance à sec de type polyacrylamide (PAM) a été utilisé en combinaison avec l'amidon. Grâce aux macromolécules synthétiques de type PAM, il devint possible de minimiser les problèmes liés à l'utilisation d'une solution aqueuse d'amidon, comme par exemple l'augmentation de la DCO (Demande Chimique en Oxygène), la formation de moisissures / bactéries provenant des substances naturelles telles que l'amidon, la maintenance lourde et nécessaire des buses de spray. Cela limitait également les pertes d'amidon au sein du papier ainsi que dans le circuit d'eau. Néanmoins, jusqu'à maintenant, tous les agents de résistance à sec testés en combinaison avec l'amidon étaient des polymères hydrosolubles.

### EXPOSE DE L'INVENTION

La Demanderesse a découvert de manière surprenante qu'en appliquant en surface du papier et/ou d'au moins une de ses couches un mélange d'un polysaccharide et d'une dispersion aqueuse comprenant (a) des particules d'au moins un polymère hydrogonflable anionique et (b) au moins un composé choisi parmi un sel minéral, un sel organique, un polymère organique dispersant et leurs mélanges, les propriétés mécaniques de délamination sont plus élevées. Sans être lié à une quelconque théorie, il semble que la capacité de rétention d'eau du polymère hydrogonflable confère aux grains d'amidon une atmosphère humide plus résiliente aux conditions de sécherie drastiques, améliorant la gélatinisation de l'amidon.

L'invention concerne donc un procédé de traitement de la surface du papier, et/ou d'au moins une de ses couches, comprenant les étapes successives suivantes :
i) Fournir une suspension aqueuse **S** de polysaccharide,
ii) Fournir d'une dispersion aqueuse **D** comprenant (a) des particules d'au moins un polymère hydrogonflable anionique **P** et (b) au moins un composé choisi parmi un sel minéral, un sel organique, un polymère organique dispersant et leurs mélanges,
iii) Mélanger la suspension **S** et la dispersion **D** pour obtenir un mélange **M,**
iv) Appliquer le mélange **M** en surface du papier, et/ou d'au moins une de ses couches.

Le procédé de l'invention peut être mis en oeuvre sur du papier humide ou sec, de préférence humide. Dans le cadre de l'invention, on entend par papier humide le papier issu du processus de fabrication avant passage en sécherie.

Avantageusement la suspension aqueuse **S,** contient entre 0,5 et 30% massique de polysaccharide dans l'eau, et encore plus avantageusement entre 5 et 20 % massique.

Préférentiellement le polysaccaride est choisi parmi l'amidon natif, l'amylose, l'amylopectine, la cellulose et les composés dérivés de la cellulose, les amidons modifiés tels que les amidons traités par voie enzymatique, les amidons hydrolysés, les amidons chauffés, les amidons cationiques, tels que ceux résultant de la réaction d'un amidon avec une amine tertiaire pour former un sel d'ammonium quaternaire, les amidons anioniques, les amidons amphotères; et toute combinaison de ceux-ci.

De préférence, le polysaccharide est l'amidon natif. L'amidon natif est le produit de l'extraction de l'amidon sans modification ultérieure.

Le polymère hydrogonflable **P**, utilisé dans l'étape ii) du procédé de l'invention est également connu comme polymère super-absorbant. Généralement, il a une capacité d'absorption d'eau supérieure à 10 fois son volume. De manière particulièrement avantageuse pour le procédé selon l'invention, au sein de la dispersion, le polymère hydrogonflable n'est pas ou peu hydrogonflé. Peu hydrogonflé signifie qu'il garde une capacité d'absorption d'eau supérieure à 10 fois son volume.

Le polymère hydrogonflable **P** utilisé dans l'étape ii) du procédé de l'invention est anionique, ce qui signifie que sa charge résultante est négative. Ce polymère peut être préparé à partir de différents monomères hydrosolubles, en particulier à partir d'au moins un monomère hydrosoluble comprenant au moins une double liaison éthylénique. Il peut ainsi être préparé à partir d'au moins un monomère anionique, à partir d'au moins un monomère non ionique, à partir d'au moins un monomère cationique ou encore à partir d'au moins un monomère zwitterionique, seuls ou en mélange. De façon générale, les polymères hydrogonflables **P** utilisés dans le procédé de l'invention sont obtenus par réticulation et forment donc des réseaux tridimensionnels.

Comme exemples de monomères anioniques, on utilise avantageusement au moins un monomère choisi parmi :
- les monomères comprenant au moins une fonction carboxylique, par exemple acide acrylique, acide méthacrylique, acide itaconique et leurs sels ;
- les monomères comprenant au moins une fonction acide sulfonique, par exemple l'acide 2-acrylamido-2-méthylpropane sulfonique (AMPS), l'acide allyl sulfonique et, l'acide methallyl sulfonique et leurs sels.

Comme exemples de monomères non ioniques, on utilise avantageusement au moins un monomère choisi parmi :
- l'acrylamide et ses dérivés, notamment les N-alkylacrylamides, par exemple le Nisopropylacrylamide, le N-tert-butylacrylamide ; les N,N-dialkylacrylamides, par exemple le N,N-diméthylacrylamide et le N-méthylolacrylamide;
- le méthacrylamide et ses dérivés, notamment les N-alkylméthacrylamides, par exemple le N-isopropylméthacrylamide, le N-tert-butylméthacrylamide ; les N,Ndialkylméthacrylamides, par exemple le NN-diméthylméthacrylamide et le N-méthylolméthacrylamide ;
- la vinylformamide, la N-vinylpyridine, la N-vinylpyrrolidone, les hydroxyalkylacrylates, les hydroxyalkyl méthacrylates, les acrylates portant des chaînes alkoxy; les méthacrylates portant des chaînes alkoxy.

Comme exemples de monomères cationiques, on utilise avantageusement au moins un monomère choisi parmi :
- les sels de diallyldialkyl ammonium, par exemple le chlorure de diallyl dimethyl ammonium (DADMAC) ;
- les acrylates de dialkylaminoalkyle, les méthacrylates de dialkylaminoalkyle, en particulier l'acrylate de dialkylaminoalkyle de dialkylaminoéthyle (ADAME) et le méthacrylate de dialkylaminoéthyle (MADAME), ainsi que leurs formes acidifiées ou quaternisées, par exemple le chlorure de [2-(acryloyloxy)ethyl]triméthylammonium ; les dialkyl-aminoalkylacrylamides, les dialkyl-methacrylamides, ainsi que leurs formes acidifiées ou quaternisées, par exemple le chlorure d'acrylamido-propyl triméthyl ammonium.

Comme exemples de monomères zwitterioniques, on utilise avantageusement au moins un monomère choisi parmi :
- les monomères sulfobétaïnes comme le sulfopropyl diméthylammonium éthyl méthacrylate, le sulfopropyl diméthylammonium propylméthacrylamide, le sulfopropyl 2-vinylpyridinium ;
- les monomères phosphobétaïnes, comme le phosphato éthyl triméthylammonium éthyl méthacrylate les monomères carboxybétaïnes.

De manière avantageuse à l'étape ii) du procédé de l'invention, le polymère hydrogonflable **P** peut être un copolymère préparé à partir des monomères précédemment décrits ou à partir des monomères précédemment décrits et d'au moins un autre monomère choisi parmi les monomères hydrophobes, par exemple le styrène, les alkyl-acrylates, les alkyl-méthacrylates, les aryl-acrylates, les aryl-méthacrylates, les dérivés hydrophobes d'acrylamide; les monomères amphiphiles, par exemple le méthacrylate de dodécyl poly(oxyéthylène), le méthacrylate de béhényl poly(oxyéthylène); ou à partir de polymères naturels tels que par exemples, les dérivés cellulosiques, les polysaccharides, les argiles, par exemple ces polymères naturels peuvent être greffés sur les polymères hydrogonflables de l'invention pour former une autre famille de polymères hydrogonflables selon l'invention.

Avantageusement, le polymère hydrogonflable **P** est un copolymère d'au moins un monomère non-ionique et d'au moins un monomère anionique. Préférentiellement, le polymère hydrogonflable anionique **P** est issu d'au moins 1 mol% d'au moins un monomère anionique hydrosoluble comprenant une double liaison éthylénique et au moins une fonction acide carboxylique ou sulfonique et d'au moins 5 mol % d'au moins un monomère non ionique choisi parmi l'acrylamide, le méthacrylamide et leurs dérivés, la vinylformamide et la N-vinylpyrrolidone.

Préférentiellement, le polymère hydrogonflable **P** contient entre 1 et 40 mol % d'au moins un monomère anionique hydrosoluble comprenant une double liaison éthylénique et au moins une fonction acide carboxylique ou sulfonique et entre 60 et 99 mol% d'au moins un monomère non ionique choisi parmi l'acrylamide, le méthacrylamide et leurs dérivés, la vinylformamide et la N-vinylpyrrolidone.

Selon un mode de réalisation préféré, le monomère anionique hydrosoluble est choisi parmi l'acide acrylique, l'acide méthacrylique et leurs sels, l'acide 2-acrylamido-2-méthylpropane sulfonique et ses sels, l'acide itaconique et ses sels, l'acide allyl sulfonique et ses sels, l'acide methallyl sulfonique et ses sels.

De manière encore plus préférentielle, le polymère anionique hydrogonflable **P** est un copolymère d'acrylamide et d'acrylate de sodium.

Selon un mode de réalisation préféré, pour le procédé de l'invention, la dispersion aqueuse **D** comprend de 5 à 60 % en poids sec, et encore plus préférentiellement de 15 à 35 % en poids sec, de polymère hydrogonflable **P.**

Pour le procédé selon l'invention, les particules de polymère hydrogonflable **P** ont de façon avantageuse un diamètre permettant leur dispersion. De préférence, les particules présentent un diamètre moyen allant de 0,1 et 1 000 µm, plus préférentiellement allant de 0,1 et 200 µm, encore plus préférentiellement allant de 0,1 et 20 µm. Le diamètre moyen des particules peut être déterminé par toute méthode connue de l'homme du métier, par exemple par microscopie binoculaire.

Outre le polymère hydrogonflable **P**, la dispersion aqueuse **D** comprend un composé (b) qui a une fonction d'agent d'équilibrage. Il s'agit d'un composé hydrosoluble ou miscible à l'eau. Au sein de la dispersion selon l'invention, il permet d'inhiber totalement ou partiellement la capacité d'hydrogonflage du polymère **P.** Ainsi, au sein de cette dispersion aqueuse, en présence de ce composé (b), le polymère hydrogonflable (**P**) est présent sous forme de particules et n'est pas ou peu à l'état hydrogonflé.

De manière préférée, la dispersion aqueuse comprend au moins un composé (b) choisi parmi :
- les sels minéraux ou organiques comprenant au moins un anion choisi parmi les sulfates, les dihydrogénophosphates, les phosphates, les halogénures ;
- les sels minéraux ou organiques comprenant au moins un cation choisi parmi le sodium, le potassium, l'ammonium, le magnésium, le calcium, l'aluminium ;
- les mélanges d'au moins deux de ces sels ;
- les polymères organiques dispersants choisis parmi les polymères ou les copolymères à base d'acide acrylique, d'acide 2-acrylamido-2-méthylpropane sulfonique et leurs sels et d'acrylamide de poids moléculaire allant de 1000 à 30 000 g.mol⁻¹.

De manière préférée, la dispersion **D** comprend, comme composé (b), de 8 à 27 % en masse de sel minéral ou de sel organique et de 5 à 20 % en masse sèche de polymère organique dispersant.

Selon l'invention, la dispersion **D** peut également comprendre au moins un additif choisi parmi les alcools polyfonctionnels, par exemple le glycérol, les polyalkylèneglycols tels que le polyéthylèneglycol et le polypropylèneglycol. Avantageusement, l'additif est présent en une quantité en masse de dispersion allant de 0,001 à 20 % en poids, préférentiellement de 0,5 à 10%

Le mélange **M** de la suspension **S** et de la dispersion **D,** est effectué avantageusement sous agitation par ajout de la dispersion **D** dans la suspension **S,** de manière à ce que la concentration du polymère **P** dans **M** soit comprise entre 0,001 à 10 % en masse sèche.

Pour l'étape iv) du procédé de l'invention, l'application du mélange **M** (**S** + **D**) en surface du papier et/ou d'au moins une de ses couches, aussi appelée enduction du papier, peut être effectuée par tout moyen d'enduction. Préférentiellement, ce moyen d'enduction est une coucheuse ou une barre de spray. Il existe plusieurs types de coucheuses (« size press ») dont les coucheuses à rouleaux, les coucheuses à lame, les coucheuses à barre rotative, les coucheuses rideau et les coucheuses sous vide.

Enfin selon une dernière préférence, l'étape iv) du procédé de l'invention qui consiste à appliquer le mélange **M,** se fait à une température comprise entre 10 et 100°C et encore plus préférentiellement entre 30°C et 100°C.

Le mélange **M** permet avantageusement d'améliorer la résistance mécanique du papier. Ainsi, de préférence, la présente invention concerne un procédé d'amélioration de la résistance mécanique du papier comprenant l'application à la surface du papier et/ou d'au moins une de ses couches du mélange **M** selon l'invention.

La présente invention concerne également l'utilisation d'un polymère hydrogonflable **P** selon l'invention pour le traitement du papier, notamment l'utilisation d'un polymère hydrogonflable **P** en combinaison avec un polysaccharide, pour le traitement du papier, notamment pour améliorer la résistance mécanique du papier.

La présente invention concerne également l'utilisation du mélange **M** pour le traitement du papier, notamment pour améliorer la résistance mécanique du papier.

L'invention et les avantages qui en résultent ressortiront bien des exemples de réalisation suivants.

### EXEMPLES

### Formation des feuilles avec dépose sous forme de spray sur feuille humide :

Les formettes de papier sont réalisées avec une formette dynamique automatique. Tout d'abord, la pâte à papier est préparée en désintégrant, pendant 25 minutes, 90 grammes de fibres de carton recyclé dans 2 litres d'eau chaude (pâte à pH neutre composée de 100% de fibres recyclées). La pâte ainsi obtenue est ensuite diluée dans l'eau jusqu'à un volume de 6 litres. Une fois la consistance mesurée précisément, la quantité nécessaire de cette pâte est prélevée de manière à obtenir finalement une feuille avec un grammage de 90 g/m².

La pâte est alors introduite dans le cuvier de la formette dynamique, diluée jusqu'à une consistance de 0.5% et agitée modérément avec un agitateur mécanique afin d'homogénéiser la suspension aqueuse.

Un buvard et la toile de formation sont placés dans le bol de la formette dynamique avant de démarrer la rotation du bol à 1000 tours par minute et de construire le mur d'eau. La feuille est alors réalisée par 23 aller-retours de la buse projetant la pâte dans le mur d'eau. Une fois que l'eau est drainée et que la séquence automatique est terminée, la toile de formation, avec le réseau de fibres formé, est retirée du bol de la formette dynamique et placée sur une table. Un buvard sec est déposé du côté du matelas de fibres humides et est pressé une fois avec un rouleau. L'ensemble est retourné et la toile est délicatement séparée du matelas fibreux. Un second buvard sec est déposé avant de retourner l'ensemble et de retirer le premier buvard gorgé d'eau.

On applique ensuite sous forme de spray (pistolet, barre, nébuliseur, ...) une suspension aqueuse d'amidon natif non cuit, additivé ou non de polymère selon l'invention, de manière à déposer uniformément une quantité sèche de l'ordre de 1 g/m².

La feuille humide est ensuite repliée en deux sur la face traitée, pressée entre deux rouleaux sous 4 bars de pression, puis après avoir renouvelé le buvard, séchée sur un sécheur tendu pendant 10 minutes à 117°C. Le buvard est ensuite retiré et la feuille ainsi formée est conditionnée pendant 12 heures minimum dans une pièce à humidité et température contrôlées (50% d'humidité relative et 23°C de température).

Les propriétés de résistance à sec des différentes feuilles obtenues par cette procédure sont évaluées.

### Dépose avec barre filetée sur feuille sèche :

On utilise du carton plat industriel sur lequel on dépose à l'aide d'une barre filetée une suspension aqueuse **S** d'amidon natif non cuit additivée ou non de dispersion **D** de polymère (La suspension **S** additivée correspond au mélange **M**). Cette feuille est ensuite repliée en deux sur la face traitée, placée dans un buvard, pressée entre deux rouleaux sous 4 bars de pression, puis séchée sur un sécheur tendu pendant 10 minutes à 117°C. Le buvard est ensuite retiré et la feuille ainsi formée est conditionnée pendant 12 heures minimum dans une pièce à humidité et température contrôlées (50% d'humidité relative et 23°C de température).

Les propriétés de résistance à sec des différentes feuilles obtenues par cette procédure sont évaluées.

L'équipement utilisé pour la dépose sur feuille sèche est une coucheuse de laboratoire de type Multicoater K 303 de RK Print Coat Instruments.

### Tests de résistance à sec :

L'éclatement est mesuré avec un éclatomètre Messmer Buchel M 405 (moyenne sur 12 valeurs), selon la norme TAPPI T403 om-02. Le résultat est exprimé en kPa. On détermine l'indice d'éclatement (Burst Index), exprimé en kPa.m²/g, en divisant cette valeur par le grammage de la feuille.

Le test de cohésion interne est réalisé avec un appareil de type Scott Bond (moyenne sur 5 valeurs) selon la procédure TAPPI T569 pm-00. Le résultat est exprimé en ft.lbs/in².

### Compositions mise en oeuvre dans les exemples qui suivent :

**[Tableau 1]**

| Composition | Description |
|---|---|
| **E** (Exemple) | Dispersion aqueuse contenant 20% massique d'un polymère **hydrogonflable P1** d'acrylamide et d'acrylate de sodium réticulé, de granulométrie inférieure à 50 µm. Cette dispersion aqueuse contient un total de 43% massique de matière sèche, dont notamment le polymère hydrogonflable, du sulfate d'ammonium et des polymères dispersants. |
| **C** (Contre exemple) | Dispersion aqueuse contenant 20% massique d'un polymère **hydrosoluble P2** d'acrylamide et d'acrylate de sodium, de granulométrie inférieure à 50 µm. Cette dispersion aqueuse contient un total de 43% massique de matière sèche, dont notamment le polymère hydrosoluble, du sulfate d'ammonium et des polymères dispersants. |

Différentiation compositions **E** et **C** : Les compositions sont diluées_à 5 g/L dans de l'eau déionisée. Pour la composition E, on obtient une suspension turbide qu'on laisse décanter dans un tube jusqu'à obtenir un dépôt opalescent au fond du tube et un surnageant limpide. Le dépôt opalescent représente l'accumulation des particules de polymère hydrogonflable **P1.**

Pour la composition C, la dilution à 5 g/L conduit directement à une solution limpide et visqueuse. Le polymère **P2** est complètement dissous.

### EXEMPLE 1

### Dépose à la coucheuse de laboratoire sur feuille sèche :

On utilise un carton plat industriel de 110 g/m² dont les performances mécaniques correspondent à l'essai « blanc » lorsqu'il n'est pas traité.

Comme essai de référence, on dépose sur celui-ci, grâce à la coucheuse de laboratoire (barre filetée n°3), un lait d'amidon de blé natif à 18% de matière sèche.

On reproduit cette dernière opération, toutes choses étant égales par ailleurs, en préparant au préalable à la dépose, les mélanges lait d'amidon de blé natif/ dispersion de polymère de manière à substituer 5% de la matière sèche de l'amidon par la même quantité en matière sèche de polymère **P1** ou **P2** (par ajout des quantités respectives requises des compositions **E** et **C**).

**[Tableau 2]**

| | Cohésion interne (ft.lbs/in²) | Indice d'éclatement | % d'Amélioration de l'éclatement / Blanc |
|---|---|---|---|
| Blanc | NA | 1,82 | NA |
| Amidon (100%) | 30 | 2,13 | 17,0 |
| Amidon/**P2** (95/5) | 105 | 2,37 | 29,9 |
| Amidon/**P1** (95/5) | 140 | 2,59 | 41,9 |

Le fait d'additiver de l'amidon natif avec des polymères synthétiques apporte un gain indéniable en termes de performances de résistances mécaniques du papier, ici la résistance à la délamination (cohésion interne), ainsi que la résistance à l'éclatement. Mais surtout, on observe clairement ici l'intérêt tout particulier à l'utilisation du polymère hydrogonflable **P1** en lieu et place du polymère hydrosoluble **P2**.

### EXEMPLE 2

### Dépose par spray sur feuille humide :

On prépare trois feuilles selon la procédure décrite précédemment :
- une première feuille sans traitement (Blanc),
- la deuxième en déposant l'équivalent de 0,38 g/m² d'amidon de blé natif.
- La troisième en déposant l'équivalent de 0,374 g/m² d'un mélange amidon de blé natif/**P1** (90/10), soit une dépose respective de 0,34 g/m² + 0,034 g/m².

**[Tableau 3]**

| | Cohésion interne (ft.lbs/in²) | Indice d'éclatement |
|---|---|---|
| Blanc | 50 | 2,28 |
| Amidon (0,38g/m²) | 95 | 2,41 |
| Amidon (0,34 g/m²) | 110 | 2,57 |
| **P1** (0,034 g/m²) | | |

Les performances de cohésion interne et d'éclatement sont clairement améliorées en substituant 10% de l'amidon natif par la même quantité de polymère hydrogonflable **P1.**

## Revendications

1. Procédé de traitement de la surface du papier, et/ou au moins une de ses couches, comprenant les étapes successives suivantes :
i) Fournir une suspension aqueuse **S** de polysaccharide,
ii) Fournir une dispersion aqueuse **D** comprenant (a) des particules d'au moins un polymère hydrogonflable anionique **P** et (b) au moins un composé choisi parmi un sel minéral, un sel organique, un polymère organique dispersant et leurs mélanges,
iii) Mélanger la suspension **S** et de la dispersion **D,** pour obtenir un mélange **M,**
iv) Appliquer le mélange **M** en surface du papier, et/ou d'au moins une de ses couches.

2. Procédé selon la revendication 1 **caractérisé en ce que** le polysaccharide est choisi parmi l'amidon natif, l'amylose, l'amylopectine, la cellulose et les composés dérivés de la cellulose, les amidons modifiés tels que les amidons traités par voie enzymatique, les amidons hydrolysés, les amidons chauffés, les amidons cationiques, tels que ceux résultant de la réaction d'un amidon avec une amine tertiaire pour former un sel d'ammonium quaternaire, les amidons anioniques, les amidons amphotères; et toute combinaison de ceux-ci.

3. Procédé selon les revendications précédentes **caractérisé en ce que** le polymère hydrogonflable anionique **P** est issu d'au moins 1 mol% d'au moins un monomère anionique hydrosoluble comprenant une double liaison éthylénique et au moins une fonction acide carboxylique ou sulfonique et d'au moins 5 mol % d'au moins un monomère non ionique choisi parmi l'acrylamide, le méthacrylamide et leurs dérivés, la vinylformamide et la N-vinylpyrrolidone.

4. Procédé selon les revendications précédentes **caractérisé en ce que** le monomère anionique hydrosoluble est choisi parmi l'acide acrylique, l'acide méthacrylique et leurs sels, l'acide 2-acrylamido-2-méthylpropane sulfonique et ses sels, l'acide itaconique et ses sels, l'acide allyl sulfonique et ses sels, l'acide methallyl sulfonique et ses sels.

5. Procédé selon les revendications précédentes **caractérisé en ce que** le polymère anionique hydrogonflable **P** est un copolymère d'acrylamide et d'acrylate de sodium.

6. Procédé selon l'une des revendications précédentes **caractérisé en ce que** la dispersion **D** comprend de 5 à 60 % en masse, de préférence de 15 à 35 % en masse, de polymère anionique hydrogonflable **P.**

7. Procédé selon les revendications précédentes **caractérisé en ce que** les particules de la dispersion **D** aqueuse ont un diamètre moyen allant de 0,1 et 1 000 µm, de préférence allant de 0,1 et 200 µm, plus préférentiellement allant de 0,1 et 20 µm.

8. Procédé selon l'une des revendications précédentes **caractérisé en ce que** la dispersion **D** comprend au moins un composé (b) choisi parmi :
- les sels minéraux ou organiques comprenant au moins un anion choisi parmi les sulfates, les dihydrogénophosphates, les phosphates, les halogénures ; ou
- les sels minéraux ou organiques comprenant au moins un cation choisi parmi le sodium, le potassium, l'ammonium, le magnésium, le calcium, l'aluminium ; ou
- les mélanges d'au moins deux de ces sels ; ou
- les polymères organiques dispersants choisis parmi les polymères ou les copolymères à base d'acide acrylique, d'acide 2-acrylamido-2-méthylpropane sulfonique et leurs sels et d'acrylamide de poids moléculaire allant de1000 à 30 000 g.mol⁻¹.

9. Procédé selon l'une des revendications précédentes pour lequel la dispersion **D** comprend :
- de 8 à 27 % en masse, de sel minéral ou de sel organique ; ou
- de 5 à 20 % en masse, de polymère organique dispersant.

10. Procédé selon l'une des revendications précédentes **caractérisé en ce que** pour l'étape iv), l'application en surface du papier et/ou d'au moins une de ses couches est effectuée par une coucheuse ou une barre de spray.

11. Procédé selon les revendications précédentes **caractérisé en ce que** pour l'étape iv) l'application en surface du papier et/ou au moins une de ses couches se fait à une température comprise entre 10 et 100 °C.

## Patentansprüche

1. Verfahren zur Behandlung der Oberfläche von Papier und/oder mindestens einer seiner Schichten, umfassend die folgenden aufeinanderfolgenden Schritte:
i) Bereitstellen einer wässrige Suspension **S** aus Polysaccharid,
ii) Bereitstellen einer wässrigen Dispersion **D,** umfassend (a) Teilchen aus mindestens einem anionischen, wasserquellbaren Polymer **P** und (b) mindestens eine Verbindung, ausgewählt aus einem anorganischen Salz, einem organischen Salz, einem dispergierenden organischen Polymer und deren Gemischen,
iii) Mischen der Suspension **S** und der Dispersion **D,** um ein Gemisch **M** zu erlangen,
iv) Auftragen des Gemischs **M** auf die Oberfläche des Papiers und/oder mindestens einer seiner Schichten.

2. Verfahren nach Anspruch 1, **dadurch gekennzeichnet, dass** das Polysaccharid ausgewählt ist aus nativer Stärke, Amylose, Amylopektin, Cellulose und von Cellulose abgeleiteten Verbindungen, modifizierten Stärken, wie z. B. Stärke, die auf enzymatischem Weg behandelt werden, hydrolysierte Stärken, erhitzte Stärken, kationische Stärken, wie z. B. jene, die durch die Reaktion einer Stärke mit einem tertiären Amin zur Bildung eines quaternären Ammoniumsalzes entstehen, anionische Stärken, amphotere Stärken und jede Kombination davon.

3. Verfahren nach den vorherigen Ansprüchen, **dadurch gekennzeichnet, dass** das anionische, wasserquellbare Polymer **P** aus mindestens 1 Mol-% mindestens eines wasserlöslichen anionischen Monomers umfassend eine ethylenische Bindung und mindestens einer Carbonsäure- oder Sulfonsäurefunktion und mindestens 5 Mol-% aus mindestens einem nichtionischen Monomer, ausgewählt aus Acrylamid, Methacrylamid und deren Derivaten, Vinylformamid und N-Vinylpyrrolidon, abgeleitet ist.

4. Verfahren nach den vorherigen Ansprüchen, **dadurch gekennzeichnet, dass** das wasserlösliche anionische Monomer ausgewählt ist aus Acrylsäure, Methacrylsäure und ihren Salzen, 2-Acrylamido-2-methylpropansulfonsäure und ihren Salzen, Itaconsäure und ihren Salzen, Allylsulfonsäure und ihren Salzen, Methallylsulfonsäure und ihren Salzen.

5. Verfahren nach den vorherigen Ansprüchen, **dadurch gekennzeichnet, dass** das wasserquellbare anionische Polymer **P** ein Copolymer aus Acrylamid und Natriumacrylat ist.

6. Verfahren nach einem der vorherigen Ansprüche, **dadurch gekennzeichnet, dass** die Dispersion **D** 5 bis 60 Masseprozent, vorzugsweise 15 bis 35 Masseprozent, eines wasserquellbaren anionischen Polymers **P** umfasst.

7. Verfahren nach einem der vorherigen Ansprüche, **dadurch gekennzeichnet, dass** die Teilchen der wässrigen Dispersion **D** einen durchschnittlichen Durchmesser von 0,1 bis 1000 µm, vorzugsweise von 0,1 bis 200 µm, noch bevorzugter von 0,1 bis 20 µm, aufweisen.

8. Verfahren nach einem der vorherigen Ansprüche, **dadurch gekennzeichnet, dass** die Dispersion **D** mindestens eine Verbindung (b) umfasst, die ausgewählt ist aus:
- den anorganischen oder organischen Salzen, umfassend mindestens ein Anion, ausgewählt aus Sulfaten, Dihydrogenphosphaten, Phosphaten, Halogeniden; oder
- den anorganischen oder organischen Salzen, umfassend mindestens ein Kation, ausgewählt aus Natrium, Kalium, Ammonium, Magnesium, Calcium und Aluminium; oder
- Gemischen aus zwei oder mehreren dieser Salze oder
- den dispergierenden organischen Polymeren, ausgewählt aus Polymeren oder Copolymeren auf der Basis von Acrylsäure, 2-Acrylamido-2-methylpropansulfonsäure und deren Salzen und Acrylamid mit einem Molekulargewicht von 1000 bis 30.000 g.mol⁻¹.

9. Verfahren nach einem der vorherigen Ansprüche, wobei die Dispersion **D** Folgendes umfasst
- von 8 bis 27 Masseprozent Mineralsalz oder organisches Salz; oder
- von 5 bis 20 Masseprozent eines dispergierenden organischen Polymers.

10. Verfahren nach einem der vorherigen Ansprüche, **dadurch gekennzeichnet, dass** für Schritt iv) der Oberflächenauftrag des Papiers und/oder mindestens einer seiner Schichten durch einen Beschichter oder einen Sprühbalken erfolgt.

11. Verfahren nach den vorherigen Ansprüchen, **dadurch gekennzeichnet, dass** für Schritt iv) der Oberflächenauftrag des Papiers und/oder mindestens einer seiner Schichten bei einer Temperatur zwischen 10 und 100 °C erfolgt.

## Claims

1. A method for treating the surface of paper and/or at least one of the layers thereof, comprising the following successive steps:
i) Supplying an aqueous suspension **S** of polysaccharide;
ii) Supplying an aqueous dispersion **D** comprising (a) particles of at least one anionic water-swellable polymer **P** and (b) at least one compound selected from a mineral salt, an organic salt, an organic dispersing polymer and the mixtures thereof;
iii) Mixing the suspension **S** and the dispersion **D** to obtain a mixture **M;**
iv) Applying the mixture **M** to the surface of the paper and/or to at least one of the layers thereof.

2. The method according to claim 1, **characterized in that** the polysaccharide is selected from among native starch, amylose, amylopectin, cellulose and compounds derived from cellulose, modified starches such as enzymatically treated starches, hydrolysed starches, heated starches, cationic starches such as those resulting from the reaction of a starch with a tertiary amine to form a quaternary ammonium salt, anionic starches, amphoteric starches; and any combination thereof.

3. The method according to the preceding claims, **characterized in that** the anionic water-swellable polymer **P** is derived from at least 1 mol % of at least one anionic water-soluble monomer comprising an ethylenic double bond and at least one carboxylic or sulfonic acid function and from at least 5 mol % of at least one nonionic monomer selected from among acrylamide, methacrylamide and derivatives thereof, vinylformamide and N-vinylpyrrolidone.

4. The method according to the preceding claims, **characterized in that** the anionic water-soluble monomer is selected from among acrylic acid, methacrylic acid and the salts thereof, 2-acrylamido-2-methylpropane sulfonic acid and the salts thereof, itaconic acid and the salts thereof, allyl sulfonic acid and the salts thereof, methallyl sulfonic acid and the salts thereof.

5. The method according to the preceding claims, **characterized in that** the anionic water-swellable polymer **P** is a copolymer of acrylamide and sodium acrylate.

6. The method according to one of the preceding claims, **characterized in that** the dispersion **D** comprises from 5 to 60 weight %, preferably from 15 to 35 weight % of anionic water-swellable polymer **P.**

7. The method according to the preceding claims, **characterized in that** the particles of aqueous dispersion **D** have a mean diameter ranging from 0.1 to 1 000 µm, preferably ranging from 0.1 to 200 µm, more preferably ranging from 0.1 to 20 µm.

8. The method according to one of the preceding claims, **characterized in that** the dispersion **D** comprises at least one compound (b) selected from among:
- mineral or organic salts comprising at least one anion selected from among sulfates, dihydrogen phosphates, phosphates, halides; or
- mineral or organic salts comprising at least one cation selected from among sodium, potassium, ammonium, magnesium, calcium, aluminium; or
- mixtures of at least two of these salts; or
- organic dispersing polymers selected from among polymers or copolymers of acrylic acid, 2-acrylamido-2-methylpropane sulfonic acid and the salts thereof and acrylamide having a molecular weight ranging from 1000 to 30 000 g.mol⁻¹.

9. The method according to one of the preceding claims in which the dispersion **D** comprises:
- from 8 to 27 weight % of mineral salt or organic salt; or
- from 5 to 20 weight % of organic dispersing polymer.

10. The method according to one of the preceding claims, **characterized in that** for step iv), the application to the surface of paper and/or to at least one of the layers thereof is carried out with a size press or spray bar.

11. The method according to the preceding claims, **characterized in that** for step iv) the application to the surface of paper and/or to one of the layers thereof is conducted at a temperature of between 10 and 100 °C.
